# EUROPÄISCHE PATENTSCHRIFT

(11) **EP 0 513 685 B1**
(45) Veröffentlichungstag und Bekanntmachung des Hinweises auf die Patenterteilung: **02.08.1995**
(21) Anmeldenummer: 92107799.6
(22) Anmeldetag: 08.05.1992
(51) Int. Cl.: B22D 19/14, B22F 3/26

(54) **Verfahren zum Tränken von porösen, faserigen oder pulver- förmigen Werkstoffen mit der Schmelze eines Metalls oder einer Legierung**
Method for impregnating porous, fibrous or pulverulent materials with a melt of a metal or an alloy
Procédé pour imprégner des matériaux poreux, fibreux ou pulvérulents avec un métal en fusion ou un alliage

(30) Priorität: 08.05.1991 DE 4115057
(43) Veröffentlichungstag der Anmeldung: 19.11.1992
(73) Patentinhaber: Schmitt, Theodor, Dipl.-Ing., A-1230 Wien (AT)
(72) Erfinder: Schmitt, Theodor, Dipl.-Ing. Dr., A-5282 Ranshofen (AT); Lacom, Wolfgang, Dipl.-Ing. Dr., A-1238 Wien (AT); Qu, Jian, Dipl.-Ing., A-2444 Seibersdorf (AT)
(74) Vertreter: Gibler, Ferdinand, Dipl.Ing. Dr. techn.

(56) Entgegenhaltungen:
- DE-A- 2 415 868
- US-A- 4 508 158
- PATENT ABSTRACTS OF JAPAN vol. 9, no. 132 (M-385)(1855) 7. Juli 1985
- PATENT ABSTRACTS OF JAPAN vol. 14, no. 69 (M-932)(4012) 8. Februar 1990

## Beschreibung

Die Erfindung betrifft ein Verfahren zum Tränken von porösen, faserigen oder pulverförmigen Werkstoffen in einem vorher entgasten Infiltrationsraum mit der Schmelze eines Metalls oder einer Legierung aus einem Aufgabebereich, wobei die Schmelze unter Druck in den Infiltrationsraum gepreßt wird.

Derartige Verfahren dienen insbesondere Zur Herstellung von mit Fasern, Teilchen od. dgl. verstärkten Metallgegenständen oder von mit Metall getränkten poröse Hohlräume besitzenden Vorformen, wie sie z.B. für hochbeanspruchte Bauteile verwendet werden.

Verfahren gemäß dem Oberbegriff des Patentanspruchs 1 sind aus der DE-B-24 15 868 und der DE-C-35 04 118 bekannt.

Die Schwierigkeiten bei den bekannten Verfahren und Einrichtungen liegen insbesondere in der Aufbringung und Aufrechterhaltung des Druckes bei den notwendigen hohen Temperaturen während der Infiltration sowie bei der Einbringung des geschmolzenen Metalls in die Zwischenräume zwischen den Füllstoffen.

Diese Schwierigkeiten werden mit einem Verfahren überwunden, wie es im Patentanspruch 1 definiert ist.

Bei einer derartigen Verfahrensführung ist es möglich, daß das zu infiltrierende Metall nur um einige Grade, z.B. 10° bis 20°C über seinen Schmelzpunkt bzw. Soliduspunkt erwärmt und der notwendige Infiltrationsdruck erreicht wird, gleichzeitig jedoch die Möglichkeit einer Reaktion zwischen dem aufgeschmolzenen Metall und dem Füllmaterial weitgehend eingeschränkt wird.

Da die Schmelzparameter (Volumensänderung, thermische Ausdehnung der Behälter, Metalle usw.) bekannt sind bzw. ohne weiteres errechnet werden können und entsprechend gewählt werden können, verursacht die erfindungsgemäße Verfahrensführung keine großen Schwierigkeiten.

Insbesondere zur Abdichtung des Schmelzenraumes bzw. Aufgabebereiches und des Aufnahmevolumens (Infiltrationsraumes) kann vorgesehen sein, daß nur ein dem Aufnahmevolumen naheliegender, insbesondere unterer Teil des in den Aufgabebereich aufgegebenen Metalles (Legierung) aufgeschmolzen wird und zwischen dem das geschmolzene Metall (Legierung) aufnehmenden Teilvolumen des Aufgabenbereiches und dem das ungeschmolzene Metall (Legierung) und/oder einen Druckkörper aufnehmenden Teilvolumen des Aufgabebereiches eine Temperaturdifferenz eingestellt bzw. aufrechterhalten wird, sodaß aufgeschmolzenes in das kältere Teilvolumen eindringendes Metall (Legierung) wieder verfestigt wird und als dem ungeschmolzenen Metall (Legierung) und/oder zumindest einem Druckkörper bzw. den Begrenzungswänden anhaftendes verfestigtes Dichtungsmaterial eine Abdichtung zwischen den beiden Teilvolumina ausbildet und aufrecht erhält. In dem Teilvolumen, das das ungeschmolzene Metall aufnimmt, kann anstelle des oder zusätzlich zum ungeschmolzenen Metall(s) auch ein Druckkörper vorgesehen sein, der z.B. aus einem höherschmelzenden Metall oder auch aus einem anderen Material, z.B. Keramik, bestehen kann; wesentlich ist, daß zwischen dem aufgeschmolzenen Metall und dem Restmetall bzw. dem Druckkörper eine Metallschicht aufschmelzen und wieder erstarren kann, die sich dicht an das aufzuschmelzende Metall bzw. an den Druckkörper und die Behälterwand anlegt bzw. sich mit diesem bzw. dieser verbindet bzw. daran anhaftet und aufgrund der Abdichtung einen Druckaufbau beim Aufschmelzen des restlichen aufzuschmelzenden Metalls ermöglicht. Der aufgebaute Druck drückt das aufgeschmolzene Metall in den Infiltrationsraum. Die Ausbildung einer durch verfestigtes, aufgeschmolzenes Metall ausgebildeten Dichtungszone wird unterstützt durch ein Temperaturgefälle zwischen dem aufgeschmolzenen Metall und dem nicht aufgeschmolzenen Metall bzw. dem Druckkörper, indem z.B. durch entsprechendes Heizen und Kühlen des Behälters ein Temperaturgradient erstellt wird.

Als aufzuschmelzende Metalle und Legierungen kommen z.B. Aluminium, Magnesium bzw. Cu sowie deren Legierungen in Frage, die in poröse Stoffe infiltriert werden oder in ein Aufnahmevolumen infiltriert werden, das mit Verstärkungselementen, z.B. Fasern, Partikel, Whiskern od.dgl.,aus metallischen, mineralischen, keramischen, graphitischen oder anderen Werkstoffen möglichst dicht bzw. in vorgegebener Dichte gefüllt sind. Besonders vorteilhaft ist es, wenn sich die eingebrachten Fasern mit ihrer Länge durch den gesamten Infiltrationsraum erstrecken.

Eine Einrichtung zur Durchführung des Verfahrens ist dadurch gekennzeichnet, daß der dem Druckgefäß naheliegende Teil des Druckraumes und das Druckgefäß, vorzugsweise über die gesamte Länge des Infiltrationsweges, mit einer Heizeinrichtung, vorzugsweise einer Induktionsheizung, beheizbar sind.

Auf diese Weise erfolgt die Infiltration in poröse Materialien bzw. Vorformen metallischer, keramischer, graphitischer oder mineralischer Natur oder in Hohlräume, die mit Partikeln, Whiskern, Kurz- und/oder Langfasern, mit oder ohne Binder, befüllt sind, mit einer metallischen Schmelze und mit jenem Druck, welcher durch die Volumsvergrößerung beim Aufschmelzen eines oder mehrerer zunächst festen Metallkörper(s) in dem geschlossenen Behälter entsteht. Das innere Volumen des Behälters bzw. des von ihm verschlossenen Druckraumes, das Volumen des Metallkörper(s) und das Volumen des Infiltratraumes in der Vorform, die thermischen Ausdehnungskoeffizienten des Behälters und des Druckgefäßes, des Metalles (Legierung) der Fasern sind so aufeinander abgestimmt, daß der evakuierte Infiltrationsraum (Vorform) entweder vorzugsweise bereits während des Schmelzvorganges oder im Verlauf einer weiteren Temperaturerhöhung des aufgeschmolzenen Metalls zur Gänze mit metallischer Schmelze infiltriert wird. Die Temperatur der Schmelze im Infiltrationsraum wird z.B. durch entsprechende Erwärmung des Druckgefäßes oder des Infiltrationsraumes selbst bzw. des Schmelzbereiches derart eingestellt, daß durch die Verflüssigung der Schmelze der gesamte bzw. zumindest der Hauptanteil des Infiltrationsdruckes erstellt wird. Durch eine Temperaturregelung auf Werte knapp über dem Schmelzpunkt kann eine Reaktion zwischen der Schmelze und den Füll- bzw. Verstärkungsmaterialen minimiert werden.

Die für den Druckaufbau im Aufgabebereich bzw. im Druckraum vorgesehene Beschränkung des Schmelzenbereiches auf einen Teilbereich des Druckraumes erfolgt durch eine Abdichtung des Teilvolumens mit der expandierenden Schmelze unter Zuhilfenahme zumindest eines Druckkörpers, der aus Fremdmetall, einem anderen Material und/oder aus dem aufzuschmelzenden Metall bestehen kann, an dem sich wieder verfestigende Schmelze anlagern kann und den Schmelzenbereich abdichtet. Aus diesem Grund liegt der Bereich, in dem die Abdichtung erfolgt, auf einem Temperaturniveau unterhalb der Schmelztemperatur; die Einstellung dieser Temperatur erfolgt durch Wärmeableitung, z.B. Strahlung oder Kühlung von außen.

Vorteilhafte Ausführungsformen der Erfindung sind der folgenden Beschreibung, der Zeichnung und den Unteransprüchen zu entnehmen.

Im folgenden wird die Erfindung anhand eines in der Zeichnung dargestellten Ausführungsbeispiels näher erläutert. Fig.1 zeigt einen schematischen Schnitt durch eine Einrichtung und Fig. 2 einen Detailschnitt.

Fig. 1 zeigt einen schematischen Schnitt durch eine Einrichtung zur Druckinfiltration von Metallschmelze in ein Druckgefäß 2 mit einem mit Füllmaterial 7 befüllten Infiltrationsraum 8. Das Druckgefäß ist mit einem druckfesten Behälter 1 gegebenenfalls einstückig verbunden. Im Betrieb wird der Druckraum 6 des Behälters 1 in zwei Teilvolumina unterteilt, und zwar ein unteres Teilvolumen, in dem aufgegebenes Metall (Legierungsmetall) aufgeschmolzen wird und in ein nach oben anschließendes Teilvolumen, in dem aufzuschmelzendes Metall 9 in fester Form gehalten wird, um als Druck- bzw. Dichtungskörper zu wirken; alternativ oder zusätzlich kann im Aufgabebereich ein Druck- bzw. Dichtungskörper 9 aus einem anderen Material vorgesehen sein. Dem Druckgefäß 2 und dem Behälter 1 ist eine gegebenenfalls gemeinsame Heizeinrichtung 11 zugeordnet; der obere Bereich des Behälters 1 ist mit einer Kühleinrichtung 12 umgeben, um im Behälter 1 ein Temperaturgefälle zu erstellen. Die Einstellung des Temperaturgefälles kann auch durch thermische Abstrahlung erzielt werden, indem die Heizeinrichtung 11 den Behälter 1 nur über einen gewissen Teilbereich umgibt. Durch Anlagerung des aufgeschmolzenen Metalles im Bereich 14 an noch nicht geschmolzenes Metall oder an einen Druckkörper sowie an die Wand des Behälters 1 erfolgt eine Abdichtung des Schmelzenbereiches gegenüber dem Behälterverschluß 3; gleichzeitig kann die Größe des Schmelzvolumens eingeregelt werden. Der Behälter 1 ist mit einem Anschluß 4 an eine Vakuumpumpe angeschlossen. Das in dem Schmelzvolumen durch die Heizeinrichtung 11 aufgeschmolzene Metall 10 verfestigt sich an dem kälteren Druckteil 9 bzw. an der diesen umgebenden kälteren Wand und dringt in den Spalt zwischen dem Druckteil 9 und der Wand des Druckgefäßes 1 über einen gewissen Weg ein, bis es erstarrt. Dieses erstarrende Metall (14) verhindert ein weiteres Vordringen des geschmolzenen Metalles 10, wodurch ein Druckraum erstellt wird, der lediglich zum Druckgefäß 2 hin bzw. gegen den zu befüllenden Infiltrationsraum 8 geöffnet ist.

In gleicher Weise ist es möglich, das Ende des Infiltrationsraumes 8 abzudichten, wie es in Fig.2 im Detail dargestellt ist. Im Bereich des Verschlusses 5 des Infiltrationsraumes 8 wird ein Körper aus aufzuschmelzendem Metall oder ein aus einem anderen Material bestehender Druckkörper 13 eingebracht und ein Temperaturgefälle bzw. Temperaturgradient durch eine Kühleinrichtung 15 eingestellt, so daß in den Infiltrationsraum 8 infiltriertes, geschmolzenes Metall bei Kontakt mit dem Druckkörper 13 bzw. des diesen umgebenden Wandbereiches erstarrt und den Spalt zwischen dem Druckkörper 13 und der Wandung des Druckgefäßes 2 abdichtet. Auf diese Weise bedürfen die Verschlüsse 3 und 5 keiner besonders ausgebildeten Dichtung, die flüssigem Metall gegenüber resistent ist; sie sind lediglich derart auszulegen, daß dem auftretenden Druck und den auftretenden Temperaturen Widerstand geleistet wird.

Möglich ist es auch, daß der (die) in den Druckraum 6 eingesetzten Metallkörper 9 bzw. der (die) in den Infiltrationsraum 8 eingesetzten Metallkörper 13 aufgrund ihrer thermischen Expansion eine Abdichtung zwischen sich und den jeweiligen Wänden des Behälters 1 bzw. Druckgefäßes 6 bewirken, die ein Eindringen von Metallschmelze weitgehend verhindert. Diese Maßnahme kann zusätzlich oder alternativ zur Abdichtung unter Zuhilfenahme eines Temperaturgradienten zur Ausbildung einer Abdichtungsschicht 14 aus erstarrendem Metall erfolgen.

Die Querschnitte des Druckraumes 6 bzw. des Infiltrationsraumes 8 können beliebig sein, da die Form der Dichtungskörper 9 bzw. 13 ebenfalls beliebig wählbar ist bzw. an die lichten Weiten der Räume anpaßbar ist.

Besonders vorteilhaft eignet sich das Verfahren zur Infiltration von Aluminium, Magnesium oder anderen Metallen bzw. deren Legierungen, da sich diese Metalle beim Schmelzen beträchtlich ausdehnen; z.B. vergrößert Aluminium beim Schmelzen sein Volumen um 6 %, und es sind zur Einbringung von Aluminium und/oder Magnesium bzw. deren Legierungen in Vorformen bzw. Infiltrationsvolumina 8, die mit Partikeln und/oder Fasern aus Siliciumcarbid Aluminiumoxyd, Kohlenstoff, Bornitrid od. dgl. befüllt sind, nur kurze Infiltrationszeiten notwendig, die eine Reaktion der Fasern (Bildung von Metallkarbiden, -nitriden usw.) mit den eingebrachten Metallen weitgehend ausschließen.

Vor dem Schmelzen bzw. nach Befüllung des Infiltrationsraumes 8 mit den Fasern 7 bzw. des Druckraumes 6 mit dem aufzuschmelzenden Metall wird die Einrichtung evakuiert, welche Evakuierung bis zur Ausbildung der Abdichtung 14 zwischen dem aufgeschmolzenen Metall und dem Druckkörper 9 fortgesetzt werden kann.

Wesentlich ist es, daß zwischen den Druckkörpern 9 bzw. 13 und der Wand des Druckgefäßes 2 bzw. des Behälters 1 nur ein sehr geringer Zwischenraum (z.B. einige Zehntel Millimeter) eingehalten wird, um ein Durchbrechen des erstarrten Metalles 14 mit flüssigem Metall zu verhindern; aus diesem Grund werden die Druckkörper 9 und 13 möglichst genau an die lichte Weite des Behälters bzw. Druckgefäße 2 angepaßt. Dies ist dann besondes einfach, wenn der Druckkörper massiv aus aufzuschmelzendem Metall besteht, da dann das Ausmaß der bei der Berechnung und Einregelung des Infiltrationsdruckes zu berücksichtigenden Leeräume minimiert ist.

Zweckmäßigerweise sind zur Feststellung der Temperatur und/oder des Druckes im Druckraum 6 Temperatur- und/oder Druckmeßgeräte 16,17 vorgesehen, mit denen gegebenenfalls die Heizeinrichtung(en) 11 und/oder Kühleinrichtung 12 gesteuert sind.

Prinzipiell ist es auch möglich, den in Fig.1 dargestellten Behälter waagrecht anzuordnen; bevorzugterweise wird jedoch die Infiltration aus dem Druckraum 6 in einen unterhalb desselben liegenden Infiltrationsraum 8 vorgenommen.

Eine mögliche Reaktion zwischen dem infiltrierten Metall und dem Füllmaterial 7 kann minimiert werden, wenn unmittelbar nach dem Eindringen des Infiltrationsmetalls der Behälter 2 abgekühlt, z.B. durch Eintauchen in Wasser oder heißes Öl, abgeschreckt wird.

## Patentansprüche

1. Verfahren zum Tränken von porösen, faserigen oder pulverförmigen Werkstoffen in einem vorher entgasten Infiltrationsraum (8) mit der Schmelze eines Metalls oder einer Legierung aus einem Aufgabebereich (6), wobei die Schmelze unter Druck in den Infiltrationsraum (8) gepreßt wird, **dadurch gekennzeichnet**, daß durch geregeltes Aufschmelzen des im Aufgabebereich befindlichen festen Metalls oder der festen Legierung und die dabei auftretende Volumenvergrößerung der hydrostatische Druck der Schmelze erhöht und diese in den Infiltrationsraum (8) gedrückt wird.

2. Verfahren nach Anspruch 1, dadurch gekennzeichnet, daß das aufzuschmelzende Metall im Aufgabebereich (6) dessen Querschnitt zumindest weitgehend ausfüllend angeordnet und dann nur in einem an den Infiltrationsraum (8) anschließenden Teilvolumen des Aufgabebereichs aufgeschmolzen wird.

3. Verfahren nach Anspruch 2, dadurch gekennzeichnet, daß der Abstand des Metalls zu den den Querschnitt bestimmenden Wänden des Aufgabebereichs in der Größenordnung von 0,1 bis 0,5 mm gewählt wird.

4. Verfahren nach einem der vorstehenden Ansprüche, dadurch gekennzeichnet, daß das aufzuschmelzende Metall auf höchstens 20 K über den Soliduspunkt erwärmt wird.

5. Verfahren nach einem der Ansprüche 2 bis 4, dadurch gekennzeichnet, daß das Teilvolumen, in dem nicht aufgeschmolzen werden soll, gekühlt wird.

6. Verfahren nach einem der vorstehenden Ansprüche, dadurch gekennzeichnet, daß als Metalle Aluminium, Magnesium, Blei, Zinn oder deren Legierungen verwendet werden.

7. Verfahren nach einem der vorstehenden Ansprüche, dadurch gekennzeichnet, daß ein faseriger Werkstoff getränkt wird, dessen Fasern den Infiltrationsraum (8) über dessen Länge durchsetzen.

8. Verfahren nach einem der Ansprüche 2 bis 7, dadurch gekennzeichnet, daß der Infiltrationsraum (8) und ein an den Infiltrationsraum anschließende Teilvolumen des Aufgabebereichs (6) durch eine Induktionsheizung (11) beheizt werden.

## Claims

1. Method for impregnating porous, fibrous or pulverulent materials in a previously degassed infiltration chamber (8) with the melt of a metal or of an alloy from a charging zone (6), the melt being forced under pressure into the infiltration chamber (8), characterized in that, by controlled melting of the solid metal or of the solid alloy, present in the charging zone, and by the resulting increase in volume, the hydrostatic pressure of the melt is increased and the latter is forced into the infiltration chamber (8).

2. Method according to Claim 1, characterized in that the metal which is to be melted is arranged in the charging zone (6), at least largely filling the cross-section thereof, and is then melted only in a part volume, adjoining the infiltration chamber (8), of the charging zone.

3. Method according to Claim 2, characterized in that the distance of the metal from the walls, determining the cross-section, of the charging zone is selected to be of the order of magnitude from 0.1 to 0.5 mm.

4. Method according to one of the preceding claims, characterized in that the metal to be melted is heated to at most 20 K above the solidus point.

5. Method according to one of Claims 2 to 4, characterized in that the part volume, in which melting should not take place, is cooled.

6. Method according to one of the preceding claims, characterized in that the metals used are aluminium, magnesium, lead, tin or alloys thereof.

7. Method according to one of the preceding claims, characterized in that a fibrous material is impregnated whose fibres extend through the infiltration chamber (8) over the length thereof.

8. Method according to one of Claims 2 to 7, characterized in that the infiltration chamber (8) and a part volume, adjoining the infiltration chamber, of the charging zone (6) are heated by an inductive heater (11).

## Revendications

1. Procédé pour imprégner des matériaux poreux, fibreux ou pulvérulents, dans un espace d'infiltration (8) préalablement dégazé, avec un métal ou un alliage fondu venant d'une zone de chargement (6), la matière fondue étant injectée sous pression dans l'espace d'infiltration (8), caractérisé par le fait qu'on élève la pression hydrostatique de la matière fondue et injecte celle-ci dans l'espace d'infiltration (8) par fusion réglée du métal ou de l'alliage solide se trouvant dans la zone de chargement et par l'augmentation de volume qui a lors lieu.

2. Procédé selon la revendication 1, caractérisé par le fait qu'on place le métal à fondre dans la zone de chargement (6) de façon qu'il remplisse au moins en grande partie la section de celle-ci et ensuite le fond seulement dans un volume partiel de la zone de chargement contigu à l'espace d'infiltration (8).

3. Procédé selon la revendication 2, caractérisé par le fait qu'on choisit une distance de l'ordre de 0,1 à 0,5 mm entre le métal et les parois de la zone de chargement déterminant la section de celle-ci.

4. Procédé selon l'une des revendications précédentes, caractérisé par le fait qu'on chauffe le métal à fondre à, au plus, 20 °K au-dessus du point de solidus.

5. Procédé selon l'une des revendications 2 à 4, caractérisé par le fait qu'on refroidit le volume partiel dans lequel il s'agit de ne pas produire de fusion.

6. Procédé selon l'une des revendications précédentes, caractérisé par le fait qu'on utilise comme métaux l'aluminium, le magnésium, le plomb, l'étain ou des alliages de ceux-ci.

7. Procédé selon l'une des revendications précédentes, caractérisé par le fait qu'on imprègne un matériau fibreux dont les fibres traversent l'espace d'infiltration (8) dans sa longueur.

8. Procédé selon l'une des revendications 2 à 7, caractérisé par le fait qu'on chauffe l'espace d'infiltration (8) et un volume partiel de la zone de chargement (6) contigu à celui-ci au moyen d'un dispositif de chauffage par induction (11).
